# EUROPÄISCHE PATENTSCHRIFT

(11) **EP 0 918 096 B1**
(45) Veröffentlichungstag und Bekanntmachung des Hinweises auf die Patenterteilung: **26.03.2003**
(21) Anmeldenummer: 97810885.0
(22) Anmeldetag: 20.11.1997
(51) Int. Cl.: C22C 21/00, C22C 21/06

(54) **Verfahren zur Herstellung eines Strukturbauteiles aus einer Aluminium-Druckgusslegierung**
Process of manufacturing a structural element made of a die-cast aluminium alloy
Procédé de manufacture d'un élément de structure en alliage d'aluminium moulé sous pression

(43) Veröffentlichungstag der Anmeldung: 26.05.1999
(73) Patentinhaber: Alcan Technology & Management AG, 8212 Neuhausen am Rheinfall (CH)
(72) Erfinder: Schwellinger, Pius, 78250 Tengen (DE)

(56) Entgegenhaltungen:
- EP-A- 0 485 068
- WO-A-96/25528
- US-A- 3 938 991
- US-A- 4 169 728
- PATENT ABSTRACTS OF JAPAN vol. 005, no. 156 (C-074), 6.Oktober 1981 & JP 56 087646 A (MITSUBISHI KEIKINZOKU KOGYO KK), 16.Juli 1981,
- DATABASE WPI Section Ch, Week 7623 Derwent Publications Ltd., London, GB; Class M26, AN 76-42999X XP002060184 & JP 51 047 510 A (SUMITOMO LIGHT METAL IND CO)
- PATENT ABSTRACTS OF JAPAN vol. 095, no. 007, 31.August 1995 & JP 07 090457 A (MITSUBISHI ALUM CO LTD), 4.April 1995,

## Beschreibung

Die Erfindung betrifft ein Verfahren zur Herstellung eines Strukturbauteiles aus einer Aluminiumlegierung durch Druckgiessen.

Mit modernen Giessverfahren können heute hochbelastbare Formteile auch aus Aluminiumlegierungen hergestellt werden. Die eingesetzten Aluminiumwerkstoffe müssen allerdings eine Reihe von Anforderungen erfüllen. Eine wesentliche Voraussetzung für die Eignung eines Werkstoffs ist die Einhaltung bestimmter mechanischer Kennwerte. So bestimmen etwa Mindestwerte von Streckgrenze und Festigkeit die Tragfähigkeit einer Konstruktion. im Fahrzeugbau kommt die Anforderung hinzu, dass die bei einem Zusammenstoss deformierten Bauteile vor dem Bruch möglichst viel Energie durch plastische Verformung absorbieren sollen, was eine hohe Duktilität des eingesetzten Werkstoffs erfordert. Eine weitere Voraussetzung ist eine kostengünstige Herstellungsmöglichkeit des Formteils. Hier bietet sich der Druckguss an, wobei für höchste Qualitätsansprüche Spezialverfahren zu bevorzugen sind, mit denen eine gute Formfüllung auch bei geringen Wandstärken des Gussteils erreicht und die Bildung von die Duktilität des Bauteils herabsetzenden Gaseinschlüssen vermindert werden kann.

Zur Herstellung von Druckgussteilen aus Aluminiumwerkstoffen werden heute noch zu einem wesentlichen Teil Aluminiumlegierungen mit einem Anteil von 7 bis 10% Silizium eingesetzt. Diese AlSi-Legierungen mit kleinem Magnesium-Zusatz zeichnen sich durch eine ausserordentlich gute Giessbarkeit bei geringer Klebeneigung des Gussteils in der Form auf. Diese Legierungen erfordern jedoch zur Einformung des Eutektikums eine Hochglühung bei Temperaturen von mindestens 480° C. Damit das Bauteil die geforderten Festigkeitswerte aufweist, muss das derart lösungsgeglühte Bauteil abgeschreckt und nachfolgend warm ausgelagert werden; der kleine Magnesium-Zusatz bis zu 0,4% ist dafür verantwortlich.

Bauteile mit teilweise geringen Wandstärken, wie sie beispielsweise als Strukturbauteile im Automobilbau eingesetzt werden, verziehen sich beim Abschrecken und müssen daher gerichtet werden. Zudem kann die hohe Glühtemperatur infolge einer Restgasporosität zu Blasenbildung an der Oberfläche der Bauteile führen. Zur Herstellung von Strukturbauteilen der genannten Art durch Druckgiessen wurde deshalb nach Möglichkeiten gesucht, die geforderten Festigkeits- und Dehnungswerte auch mit naturharten Legierungen ohne Durchführung einer Lösungsglühung zu erzielen. Um das Kleben des Gussteils in der Form zu vermindern, wurden unter Inkaufnahme einer Duktilitätseinbusse Legierungen mit bis zu 1% Eisen eingesetzt.

Zur Erzielung der heute an Sicherheitsbauteile im Fahrzeug- und insbesondere im Automobilbau gestellten Anforderungen bezüglich Festigkeit und Duktilität ist ein wesentlicher Fortschritt durch die Einführung von Werkstoffen mit niedrigem Eisengehalt gelungen. Mit dieser Massnahme wird der Volumenanteil spröder intermetallischer Phasen des Eisen mit dem Aluminium verringert. Das bei tiefen Eisengehalten auftretende Kleben des Gussteils an der Formwand wird mit einem höheren Gehalt an Mangan, das eine ähnliche Wirkung wie Eisen zeigt, kompensiert. Mit der Zugabe von Mangan wird allerdings der Anteil intermetallischer Phasen des Typ AlMn(Fe) wiederum vergrössert. Da die Verteilung und Grösse der manganhaltigen intermetallischen Partikel im Vergleich zu den eisenhaltigen Phasen aber weitaus günstiger ist, ergibt sich bei etwa gleichem Festigkeitsniveau eine erhöhte Duktilität. Derartige Werkstoffe mit niedrigem Eisengehalt, d.h. Legierung, bei denen Eisen durch Mangan substituiert ist, sind in letzter Zeit mit Erfolg in der Produktion eingeführt worden.

Aus der JP-A-56 087 646 ist eine Druckgusslegierung aus Aluminium mit 1,7 bis 4,0 % Mangan, 0,05 bis 0,6% Vanadium und weniger als 0,5% Verunreinigungen wie Eisen und Silizium bekannt. Durch den Zusatz von Mangan und Vanadium soll die Giessbarkeit verbessert werden. Zudem sollen die Gussteile eine hohe Festigkeit aufweisen und die Bildung einer gleichmässigen anodischen Oxidschicht ermöglichen.

Der Erfindung liegt die Aufgabe zugrunde, für im Druckguss hergestellte Strukturbauteile der eingangs genannten Art geeignete Werkstoffe mit weiter verbesserten mechanischen Eigenschaften bereitzustellen. Insbesondere sollen die für das Druckgiessen bekannten naturharten Legierungen bezüglich ihrer Eigenschaftskombination von Festigkeit und Bruchdehnung weiter verbessert werden. Für Sicherheitsteile im Automobilbau sollten die folgenden Minimalwerte im Gusszustand bzw. nach einer Wärmebehandlung ohne Lösungsglühung erreicht werden:

| | |
|---|---|
| Dehngrenze (Rp0.2) | 120 MPa |
| Zugfestigkeit (Rm) | 180 MPa |
| Dehnung (A5) | 10%. |

Zur erfindungsgemässen Lösung der Aufgabe führt ein Verfahren mit den Merkmalen von Anspruch 1.

Es wird vermutet, dass die beobachtete positive Wirkung von Vanadium hinsichtlich der Duktilität des Gussteils auf eine Komfeinung im Gussgefüge zurückzuführen ist. Zudem konnte festgestellt werden, dass durch den Vanadiumzusatz auch die Klebeneigung des Gussteils in der Form verringert wird, was erlaubt, den Mangangehalt etwas abzusenken. Darüber hinaus verbessert Vanadium durch Verminderung der Rissneigung die Giessbarkeit und das Gefüge, so dass ingesamt die Duktilität weiter verbessert wird.

Aufgrund der vermuteten Wirkungsweise von Vanadium darf angenommen werden, dass sich der positive Effekt auf die Duktilität bei allen naturharten Aluminium-Druckgusslegierungen auswirkt.

Zur Herstellung des Strukturbauteiles geeignete Druckgusslegierungen bestehen aus

| | |
|---|---|
| max. 1,4 | Gew.-% Silizium |
| max. 0,8 | Gew.-% Eisen |
| 0,1 bis 1,6 | Gew.-% Mangan |
| max. 5,0 | Gew.-% Magnesium |
| max. 0,2 | Gew.-% Titan |
| max. 0,1 | Gew.-% Zink |
| 0,05 bis 0,3 | Gew.-% Vanadium |

sowie Aluminium als Rest mit weiteren Verunreinigungen einzeln max. 0,02 Gew.-%, insgesamt max. 0,2 Gew.-%.

Innerhalb der vorstehend angegebenen Bereichsgrenzen für die Legierungselemente haben sich zwei Legierungssysteme als besonders vorteilhaft herausgestellt.

Bei einem ersten Legierungssystem (AlMnFe) besteht die Legierung bevorzugt aus

| | | |
|---|---|---|
| 0,1 bis 0,8, | vorzugsweise 0,15 bis 0,25 | Gew.-% Silizium |
| 0,2 bis 0,8, | vorzugsweise 0,3 bis 0,6 | Gew.-% Eisen |
| 0,5 bis 1,6, | vorzugsweise 0,7 bis 0,9 | Gew.-% Mangan |
| max. 1,5 | Gew.-% Magnesium | |
| max. 0,2 | Gew.-% Titan | |
| max. 0,1 | Gew.-% Zink | |
| 0,05 bis 0,3, | vorzugsweise 0,1 bis 0,2 | Gew.-% Vanadium |

sowie Aluminium als Rest mit weiteren Verunreinigungen einzeln max. 0,02 Gew.-%, insgesamt max. 0,2 Gew.-%.

Bei einem zweiten bevorzugten Legierungssystem (AlMgMn) besteht die Legierung bevorzugt aus

| | | |
|---|---|---|
| 0,05 bis 1,0, | vorzugsweise 0,15 bis 0,25 | Gew.-% Silizium |
| 0,05 bis 0,2, | vorzugsweise 0,05 bis 0,1 | Gew.-% Eisen |
| 0,5 bis 1,6, | vorzugsweise 0,7 bis 0,9 | Gew.-% Mangan |
| 2,0 bis 4,5, | vorzugsweise 2,5 bis 3,0 | Gew.-% Magnesium |
| max. 0,2 | Gew.-% Titan | |
| max. 0,1 | Gew.-% Zink | |
| 0,05 bis 0,3, | vorzugsweise 0,1 bis 0,2 | Gew.-% Vanadium |

sowie Aluminium als Rest mit weiteren Verunreinigungen einzeln max. 0,02 Gew.-%, insgesamt max. 0,2 Gew.-%.

Die positive Wirkung des Vanadiumzusatzes stellt sich bereits während des eigentlichen Druckgiessvorganges ein. Eine weitere Erhöhung der Bruchdehnung bei schwachem Festigkeitsrückgang kann durch eine nachfolgende Wärmebehandlung in einem Temperaturbereich von 200 bis 400°C erreicht werden. Durch entsprechende Wahl von Temperatur und Zeitdauer der Wärmebehandlung kann ein gewünschtes Optimum zwischen hoher Duktilität und Festigkeit eingestellt werden. Dadurch wird die Einstellung massgeschneiderter mechanischer Eigenschaften an einem Strukturbauteil möglich.

Mit dem erfindungsgemässen Zusatz von Vanadium lassen sich die bekannten naturharten Aluminium-Druckgusslegierungen bezüglich ihrer Duktilität entscheidend verbessern. Die Legierungen sind daher besonders geeignet zur Herstellung von Strukturbauteilen, die als Sicherheitsbauteile im Fahrzeugbau und insbesondere im Automobilbau, beispielsweise als Space Frame Knoten oder als Crashelemente, eingesetzt werden. Die Strukturbauteile eignen sich insbesondere für Anwendungen, bei welchen eine Temperaturbelastung bis etwa 180°C auftritt.

Die vorteilhafte Wirkung eines Zusatzes von Vanadium zu naturharten Aluminium-Druckgusslegierungen ergibt sich aus den nachfolgend zusammengestellten Versuchsergebnissen beispielhafter Legierungen.

### Beispiele

Die untersuchten Legierungen sind in Tabelle 1 zusammengestellt. Die Legierungen 4 und 8 sind erfindungsgemäss, die übrigen Legierungen stellen handelsübliche Vergleichslegierungen dar.

**Tabelle 1**

| Leg. | Zusammensetzung | | | | | | | | | | |
|---|---|---|---|---|---|---|---|---|---|---|---|
| | Si | Fe | Cu | Mn | Mg | Zn | V | Tl | Sb | Zr | Giessverhalten |
| 1 | 2 | 0.063 | <0.003 | 0.67 | 6.26 | 0.005 | <0.01 | 0.14 | | | Einfallstellen |
| 2 | 0.81 | 0.088 | 0.30 | 0.65 | 0.92 | 0.83 | <0.01 | 0.15 | | | Risse |
| 3 | 1.26 | 0.065 | <0.003 | 0.87 | 4.31 | <0.005 | 0.01 | 0.15 | | | Risse |
| 4 | 1.25 | 0.074 | <0.003 | 0.86 | 4.43 | <0.005 | 0.078 | 0.15 | | | ohne Risse |
| 5 | 1.25 | 0.068 | <0.003 | 0.86 | 4.48 | <0.005 | <0.01 | 0.14 | 0.015 | | wenig Risse |
| 6 | 1.26 | 0.072 | 0.17 | 0.86 | 4.51 | <0.005 | <0.01 | 0.15 | | | Risse |
| 7 | 0.101 | 0.066 | <0.01 | 1.20 | 3.14 | <0.01 | <0.01 | 0.01 | | 0.144 | Risse |
| 8 | 0.104 | 0.063 | <0.01 | 1.21 | 3.20 | <0.01 | 0.14 | 0.008 | | | ohne Risse |

Die Legierungen wurden zur Simulation der Abkühlung beim Druckgiessen im Kokillengiessverfahren zu Platten von 4 mm Dicke vergossen. Aus den Gussteilen wurden Probestäbe für Zugversuche herausgearbeitet und an diesen die mechanischen Eigenschaften im Gusszustand gemessen. Die Ergebnisse sind in Tabelle 2 zusammengefasst. Hierbei bedeuten Rp 0.2 die Dehngrenze, Rm die Zugfestigkeit und A5 die Bruchdehnung.

**Tabelle 2**

| Legierung | mechanische Eigenschaften | | |
|---|---|---|---|
| | Rm(MPa) | Rp0.2(MPa) | A5(%) |
| 1 | 254 | 153 | 3.7 |
| 2 | 197 | 110 | 10.0 |
| 3 | 244 | 136 | 6.5 |
| 4 | 262 | 139 | 9.9 |
| 5 | 243 | 135 | 6.5 |
| 6 | 237 | 136 | 5.6 |
| 7 | 246 | 137 | 12.5 |
| 8 | 252 | 140 | 15.4 |

Die Versuche zeigen deutlich die positive Wirkung von Vanadium auf das Giessverhalten und die Duktilität der erfindungsgemässen Legierungen 4 und 8 im Gusszustand. Unter Inkaufnahme eines kleinen Festigkeitsverlustes lässt sich die Duktilität der erfindungsgemässen Legierungen durch eine Wärmebehandlung in einem Temperaturbereich von 200 bis 400°C weiter erhöhen.

## Patentansprüche

1. Verfahren zur Herstellung eines Strukturbauteiles aus einer Aluminiumlegierung durch Druckgiessen, **dadurch gekennzeichnet, dass** die Legierung aus
| | |
|---|---|
| max. 1,4 | Gew.-% Silizium |
| max. 0,8 | Gew.-% Eisen |
| 0,1 bis 1,6 | Gew.-% Mangan |
| max. 5,0 | Gew.-% Magnesium |
| max. 0,2 | Gew.-% Titan |
| max. 0,1 | Gew.-% Zink |
| 0,05 bis 0,3 | Gew.-% Vanadium |
sowie Aluminium als Rest mit weiteren Verunreinigungen einzeln max. 0,02 Gew.-%, insgesamt max. 0,2 Gew.-%, besteht, und das druckgegossene Strukturbauteil im Gusszustand verwendet oder zur Erhöhung der Dehnung ohne Hochtemperaturglühung einer Wärmebehandlung in einem Temperaturbereich von 200 bis 400°C unterworfen wird.

2. Verfahren nach Anspruch 1, **dadurch gekennzeichnet, dass** die Legierung aus
| | |
|---|---|
| 0,1 bis 0,8 | Gew.-% Silizium |
| 0,2 bis 0,8 | Gew.-% Eisen |
| 0,5 bis 1,6 | Gew.-% Mangan |
| max. 1,5 | Gew.-% Magnesium |
| max. 0,2 | Gew.-% Titan |
| max. 0,1 | Gew.-% Zink |
| 0,05 bis 0,3 | Gew.-% Vanadium |
sowie Aluminium als Rest mit weiteren Verunreinigungen einzeln max. 0,02 Gew.-%, insgesamt max. 0,2 Gew.-% besteht.

3. Verfahren nach Anspruch 2, **dadurch gekennzeichnet, dass** die Legierung aus
| | |
|---|---|
| 0,15 bis 0,25 | Gew.-% Silizium |
| 0,3 bis 0,6 | Gew.-% Eisen |
| 0,7 bis 0,9 | Gew.-% Mangan |
| max. 1,5 | Gew.-% Magnesium |
| max. 0,2 | Gew.-% Titan |
| max. 0,1 | Gew.-% Zink |
| 0,1 bis 0,2 | Gew.-% Vanadium |
sowie Aluminium als Rest mit weiteren Verunreinigungen einzeln max. 0,02 Gew.-%, insgesamt max. 0,2 Gew.-%, besteht.

4. Verfahren nach Anspruch 1, **dadurch gekennzeichnet, dass** die Legierung aus
| | |
|---|---|
| 0,05 bis 1,0 | Gew.-% Silizium |
| 0,05 bis 0,2 | Gew.-% Eisen |
| 0,5 bis 1,6 | Gew.-% Mangan |
| 2,0 bis 4,5 | Gew.-% Magnesium |
| max. 0,2 | Gew.-% Titan |
| max. 0,1 | Gew.-% Zink |
| 0,05 bis 0,3 | Gew.-% Vanadium |
sowie Aluminium als Rest mit weiteren Verunreinigungen einzeln max. 0,02 Gew.-%, insgesamt max. 0,2 Gew.-%, besteht.

5. Verfahren nach Anspruch 4, **dadurch gekennzeichnet, dass** die Legierung aus
| | |
|---|---|
| 0,15 bis 0,25 | Gew.-% Silizium |
| 0,05 bis 0,1 | Gew.-% Eisen |
| 0,7 bis 0,9 | Gew.-% Mangan |
| 2,5 bis 3,0 | Gew.-% Magnesium |
| max. 0,2 | Gew.-% Titan |
| max. 0,1 | Gew.-% Zink |
| 0,1 bis 0,2 | Gew.-% Vanadium |
sowie Aluminium als Rest mit weiteren Verunreinigungen einzeln max. 0,02 Gew.-%, insgesamt max. 0,2 Gew.-%, besteht.

6. Verfahren nach einem der Ansprüche 1 bis 5, wobei das Strukturbauteil als Sicherheitsbauteil im Fahrzeugbau verwendet wird.

7. Verfahren nach einem der Ansprüche 1 bis 6, wobei das Strukturbauteil für Anwendungen mit einer Temperaturbelastung bis etwa 180°C verwendet wird.

## Claims

1. Process for producing a structural component from an aluminium alloy by die casting, **characterised in that** the alloy consists of
| | |
|---|---|
| maximum 1.4 | wt.% silicon |
| maximum 0.8 | wt.% iron |
| 0.1 to 1.6 | wt.% manganese |
| maximum 5.0 | wt.% magnesium |
| maximum 0.2 | wt.% titanium |
| maximum 0.1 | wt.% zinc |
| 0.05 to 0.3 | wt.% vanadium |
as well as aluminium as remainder with further impurities individually maximum 0.02 wt.%, in total maximum 0.2 wt.%, and the die-cast structural component is used in the cast state or is subjected to a heat treatment in a temperature range from 200 to 400°C to increase the expansion without high-temperature annealing.

2. Process according to claim 1, **characterised in that** the alloy consists of
| | |
|---|---|
| 0.1 to 0.8 | wt.% silicon |
| 0.2 to 0.8 | wt.% iron |
| 0.5 to 1.6 | wt.% manganese |
| maximum 1.5 | wt.% magnesium |
| maximum 0.2 | wt.% titanium |
| maximum 0.1 | wt.% zinc |
| 0.05 to 0.3 | wt.% vanadium |
as well as aluminium as remainder with further impurities individually maximum 0.02 wt.%, in total maximum 0.2 wt.%.

3. Process according to claim 2, **characterised in that** the alloy consists of
| | |
|---|---|
| 0.15 to 0.25 | wt.% silicon |
| 0.3 to 0.6 | wt.% iron |
| 0.7 to 0.9 | wt.% manganese |
| maximum 1.5 | wt.% magnesium |
| maximum 0.2 | wt.% titanium |
| maximum 0.1 | wt.% zinc |
| 0.1 to 0.2 | wt.% vanadium |
as well as aluminium as remainder with further impurities individually maximum 0.02 wt.%, in total maximum 0.2 wt.%.

4. Process according to claim 1, **characterised in that** the alloy consists of
| | |
|---|---|
| 0.05 to 1.0 | wt.% silicon |
| 0.05 to 0.2 | wt.% iron |
| 0.5 to 1.6 | wt.% manganese |
| 2.0 to 4.5 | wt.% magnesium |
| maximum 0.2 | wt.% titanium |
| maximum 0.1 | wt.% zinc |
| 0.05 to 0.3 | wt.% vanadium |
as well as aluminium as remainder with further impurities individually maximum 0.02 wt.%, in total maximum 0.2 wt.%.

5. Process according to claim 4, **characterised in that** the alloy consists of
| | |
|---|---|
| 0.15 to 0.25 | wt.% silicon |
| 0.05 to 0.1 | wt.% iron |
| 0.7 to 0.9 | wt.% manganese |
| 2.5 to 3.0 | wt.% magnesium |
| maximum 0.2 | wt.% titanium |
| maximum 0.1 | wt.% zinc |
| 0.1 to 0.2 | wt.% vanadium |
as well as aluminium as remainder with further impurities individually maximum 0.02 wt.%, in total maximum 0.2 wt.%.

6. Process according to one of claims 1 to 5, wherein the structural component is used as a safety component in vehicle construction.

7. Process according to one of claims 1 to 6, wherein the structural component is used for applications with heat stress up to about 180°C.

## Revendications

1. Procédé pour la préparation d'une pièce détachée structurelle à partir d'un alliage d'aluminium par moulage sous pression, **caractérisé en ce que** l'alliage est constitué
au maximum de 1,4 % en poids de silicium,
au maximum de 0,8 % en poids de fer,
de 0,1 à 1,6 % en poids de manganèse,
au maximum de 5,0 % en poids de magnésium,
au maximum de 0,2 % en poids de titane,
au maximum de 0,1 % en poids de zinc,
de 0,05 à 0,3 % en poids de vanadium,
ainsi que d'aluminium pour le reste avec d'autres impuretés, individuellement pour un maximum de 0,02 % en poids, globalement pour un maximum de 0,2 % en poids, et on utilise la pièce détachée structurelle moulée sous pression à l'état moulé ou on la soumet pour une élévation de l'allongement à un traitement thermique dans un domaine de température de 200 à 400°C sans recuit à température élevée.

2. Procédé selon la revendication 1, **caractérisé en ce que** l'alliage est constitué
de 0,1 à 0,8 % en poids de silicium,
de 0,2 à 0,8 % en poids de fer,
de 0,5 à 1,6 % en poids de manganèse,
au maximum de 1,5 % en poids de magnésium,
au maximum de 0,2 % en poids de titane,
au maximum de 0,1 % en poids de zinc,
de 0,05 à 0,3 % en poids de vanadium,
ainsi que d'aluminium pour le reste avec d'autres impuretés, individuellement pour un maximum de 0,02 % en poids, globalement pour un maximum de 0,2 % en poids.

3. Procédé selon la revendication 2, **caractérisé en ce que** l'alliage est constitué
de 0,15 à 0,25 % en poids de silicium,
de 0,3 à 0,6 % en poids de fer,
de 0,7 à 0,9 % en poids de manganèse,
au maximum de 1,5 % en poids de magnésium,
au maximum de 0,2 % en poids de titane,
au maximum de 0,1 % en poids de zinc,
de 0,1 à 0,2 % en poids de vanadium
ainsi que d'aluminium pour le reste avec d'autres impuretés, individuellement pour un maximum de 0,02 % en poids, globalement pour un maximum de 0,2 % en poids.

4. Procédé selon la revendication 1, **caractérisé en ce que** l'alliage est constitué
de 0,05 à 1,0 % en poids de silicium,
de 0,05 à 0,2 % en poids de fer,
de 0,5 à 1,6 % en poids de manganèse,
de 2,0 à 4,5 % en poids de magnésium,
au maximum de 0,2 % en poids de titane,
au maximum de 0,1 % en poids de zinc,
de 0,05 à 0,3 % en poids de vanadium,
ainsi que d'aluminium pour le reste avec d'autres impuretés, individuellement pour un maximum de 0,02 % en poids, globalement pour un maximum de 0,2 % en poids.

5. Procédé selon la revendication 4, **caractérisé en ce que** l'alliage est constitué
de 0,15 à 0,25 % en poids de silicium,
de 0,05 à 0,1 % en poids de fer,
de 0,7 à 0,9 % en poids de manganèse,
de 2,5 à 3,0 % en poids de magnésium,
au maximum de 0,2 % en poids de titane,
au maximum de 0,1 % en poids de zinc,
de 0,1 à 0,2 % en poids de vanadium,
ainsi que d'aluminium pour le reste avec d'autres impuretés individuellement pour un maximum de 0,02 % en poids, globalement pour un maximum de 0,2 % en poids.

6. Procédé selon l'une quelconque des revendications 1 à 5, la pièce détachée structurelle étant utilisée comme pièce détachée liée à la sécurité dans la construction d'un véhicule.

7. Procédé selon l'une quelconque des revendications 1 à 6, la pièce détachée structurelle étant utilisée pour des applications présentant une charge de température allant jusqu'à environ 180°C.
